# EUROPÄISCHE PATENTSCHRIFT

(11) **EP 0 273 182 B1**
(45) Veröffentlichungstag und Bekanntmachung des Hinweises auf die Patenterteilung: **31.07.1991**
(21) Anmeldenummer: 87117112.0
(22) Anmeldetag: 19.11.1987
(51) Int. Cl.: G21F 9/00, C23G 1/19

(54) **Verfahren zum Reinigen eines Behälters**
Method of cleaning a container
Procédé de nettoyage d'un réservoir

(30) Priorität: 01.12.1986 DE 3640428
(43) Veröffentlichungstag der Anmeldung: 06.07.1988
(73) Patentinhaber: SIEMENS AKTIENGESELLSCHAFT, 80333 München (DE)
(72) Erfinder: Kuhnke, Klaus, D-8520 Erlangen (DE); Langner, Alexander, Dr., DDR-7050 Leipzig (DD); Pflugbeil, Klaus, Dipl.-Chem., DDR-7060 Leipzig (DD); Schindler, Kurt, Dipl.-Ing., DDR-7027 Leipzig (DD); Moldenhauer, Dorothea, Dipl.-Ing., DDR-8223 Tharandt (DD); Köhler, Siegfried, Dr., DDR-7024 Leipzig (DD)

(56) Entgegenhaltungen:
- EP-A- 0 158 566
- CA-A- 1 062 590
- DE-A- 1 517 406
- DE-A- 1 517 473
- DE-A- 2 114 839
- GB-A- 2 113 254
- US-A- 3 627 687

## Beschreibung

Die Erfindung betrifft ein Verfahren zum Reinigen eines Behälters, insbesondere eines Dampferzeugers in einem Kernkraftwerk, wobei im Behälter befindliches Eisenoxid durch eine komplexbildende Säure aufgelöst wird.

Aus der DE-A 1 517 406 ist ein Reinigungsverfahren bekannt, mit dem Kesselstein von Metalloberflächen entfernt wird.

Obwohl Kesselstein Eisenoxid enthalten kann, besteht er doch im überwiegenden Maße aus Calziumverbindungen. Zum Entfernen von Kesselstein wird eine salzige Lösung eingesetzt, die beispielsweise ein Salz der Nitrilotriessigsäure enthält. Außerdem wird zum Einstellen des pH-Wertes Ammoniak verwendet. Die bekannte Lösung arbeitet passivierend und zersetzend. Zersetzt wird dabei in der Hauptsache Kesselstein. Die Passivierung ist ein Schutz der gereinigten Oberfläche durch eine aufzubringende Schicht. Dabei wird gezielt eine Oxidation der Oberfläche vorgenommen. Im übrigen wird beim Bekannten die Auflösungstemperatur des Salzes nicht überschritten. Es liegt also ein nicht vollständig aufgelöstes Salz vor.

Mit dem bekannten Verfahren wird Kesselstein und nicht Eisenoxid entfernt. Die verwendete Lösung wirkt passivierend. Das heißt, daß eine Eisenoxid-Schutzschicht aufgebaut wird.

Mit einem solchen Verfahren kann Eisenoxid nicht entfernt werden. Vielmehr wird neues Eisenoxid gebildet. Außerdem kann nicht Eisenoxid, sondern nur Kesselstein entfernt werden.

Aus der CA-A 1 062 590 ist ein Verfahren zum Entfernen von Eisenoxid bekannt. Dabei wird eine Säure eingesetzt, der Hydrazin beigemischt sein kann.

Durch die gemäß der CA-Patentschrift eingesetzte Säure sind Werkstoffe des zu reinigenden Behälters und besonders auch Werkstoffe der Zuführungsleitungen einer hohen Gefährdung ausgesetzt. Die Säure greift die Metalloberflächen von Behälter und Leitungen an. Falls im neutralen Bereich gearbeitet wird, erzielt man nur eine geringe Wirksamkeit des Reinigungsverfahrens.

Es ist auch bereits ein Mehrstufenverfahren, das sogenannte Mark-III-Verfahren bekannt, das abwechselnd im sauren und im neutralen Bereich durchgeführt wird. Dieses aufwendige Reinigungsverfahren nimmt sehr viel Zeit in Anspruch und verursacht sehr hohe Kosten.

Der Erfindung lag daher die Aufgabe zugrunde, ein Verfahren zum Reinigen eines Behälters, insbesondere eines Dampferzeugers anzugeben, das bei sehr guter Wirksamkeit Angriffe der Reinigungschemikalien auf die Werkstoffe des Behälters und der Leitungen minimiert, indem keine agressiven Säuren mit der Oberfläche in Berührung gebracht werden. Es soll keine Schutzschicht aus Oxiden aufgebaut werden, sondern es soll vielmehr Eisenoxid aufgelöst werden. Die eingesetzten Chemikalien sollen zur besseren Wirksamkeit stets vollständig in einer Lösung aufgelöst vorliegen.

Die Aufgabe wird gemäß der Erfindung dadurch gelöst, daß in den Behälter eine Salzlösung, die hergestellt ist aus einer Säure, welche ein Komplexbildner ist, aus einem flüchtigen Alkalisierungsmittel und aus einem Reduktionsmittel, und die alkalisch reduzierend wirkt, eingebracht wird, daß die Salzlösung für eine vorgegebene Zeitspanne bei einer Temperatur zwischen 150°C und 250°C und unterhalb der Zersetzungstemperatur des anionischen Teiles der Salzlösung zum Zwecke der Bildung eines Eisenkomplexes im Behälter belassen wird, und daß dann der gelöste Eisenkomplex durch Entleeren des Behälters entfernt wird.

Beim Verfahren nach der Erfindung erfolgt die Eisenkomplexierung und damit die Reinigung des Behälters bei großer Wirksamkeit im alkalischen Bereich. Die Säure, bzw. deren anionischer Teil, bewirkt dabei die Komplexbildung. Das flüchtige Alkalisierungsmittel hebt den pH-Wert der Reinigungslösung bis in den alkalischen Bereich an.

Ein wesentlicher Bestandteil der Reinigungslösung ist das Reduktionsmittel. Die Lösung wirkt daher reduzierend und nicht passivierend. Es wird also keine Schutzschicht aufgebaut, sondern es wird Eisenoxid entfernt. Die durch das Reduktionsmittel bewirkten reduzierenden Bedingungen sind notwendig, um einerseits dreiwertiges Eisen zu zweiwertigem Eisen zu reduzieren und um andererseits schädliche Einwirkungen der Reinigungslösung auf die Metalloberflächen des Behälters zu verringern.

Durch das Einstellen der Temperatur im zu reinigenden Behälter auf einen Wert zwischen 150°C und 250°C und unterhalb der Zersetzungstemperatur des anionischen Teiles der Salzlösung wird die gewünschte Eisenkomplexierung im alkalischen Bereich ermöglicht. Eine Temperatur, die unterhalb der Auflösungstemperatur eines Salzes läge, das heißt eine Temperatur, bei der das Salz nicht vollständig aufgelöst ist, ist für die Komplexbildung ungeeignet.

Für einen optimalen Wirkungsgrad der Reinigung ist neben der Temperatur auch der pH-Wert der Reinigungslösung von entscheidender Bedeutung. Ein zu niedriger pH-Wert würde zu einem hohen Grundmetallabtrag an unlegierten und niedrig legierten Werkstoffen im Behälter führen. Ein zu hoher pH-Wert hat eine starke Verminderung der Eisenlöslichkeit zur Folge.

Ein optimaler Reinigungserfolg bei gleichzeitigem niedrigem Grundmetallabtrag an unlegierten und niedrig legierten Werkstoffen wird mit dem erfindungsgemäßen Reinigungsverfahren bei einem pH-Wert zwischen 9,0 und 9,5 und bei einer Temperatur zwischen 170°C und 220°C erreicht.

Mit der Erfindung wird der Vorteil erzielt, daß in nur einem Verfahrensschritt und mit großer Wirksamkeit der Behälter von Eisenoxidablagerungen befreit wird, ohne daß die Oberflächen des Behälters und der Zuleitungsrohre durch Säuren angegriffen oder sogar beschädigt werden. Behälter und Rohre werden durch die alkalische chemische Lösung nicht angegriffen. Gegenüber dem bekannten Mehrstufen-Verfahren ist das erfindungsgemäße Reinigungsverfahren 40 mal schneller durchführbar und verursacht nur ein Zehntel der dort anfallenden Kosten.

Als komplexbildende Säure wird beispielsweise die an sich bekannte Nitrilotriessigsäure eingesetzt. Geeignete flüchtige Alkalisierungsmittel sind vorzugsweise Ammoniak, Hydrazin, Morpholin oder eine Mischung der genannten Substanzen. Als Reduktionsmittel wird beispielsweise Hydrazin verwendet. Hydrazin kann also als flüchtiges Alkalisierungsmittel und als Reduktionsmittel wirken.

Beispielsweise wird das gelöste Salz vor dem Einbringen in den zu reinigenden Behälter durch einen weiteren Zusatz von flüchtigem Alkalisierungsmittel auf einen pH-Wert, der größer als 9,6 ist, eingestellt und dann in den Behälter dosiert. Nach oder während der Dosierung wird der für die Reinigung optimale pH-Wert, der zwischen 9,0 und 9,5 liegt, durch teilweises Verdampfen des flüchtigen Alkalisierungsmittels und von Wasser im Behälter eingestellt. Durch diese pH-Wert-Steuerung wird vorteilhaft eine Komplexbildung und damit ein Abtrag bereits in der meist sehr langen Zuführungsleitung zum Behälter vermieden, was eine verringerte Reinigungsleistung im Behälter selbst zur Folge hätte.

Der pH-Wert ist über die Zusammensetzung der dosierten Lösung und über die Dauer des Verdampfens des Alkalisierungsmittels zu steuern. Durch den Verdampfungsvorgang wird gleichzeitig vorteilhaft eine homogene Durchmischung der Lösung im Behälter erzielt.

Beispielsweise wird während des Reinigungsvorganges, der maximal 12 Stunden lang dauert, zeitlich begrenzt ein Teil der im Behälter befindlichen Lösung verdampft. Dadurch wird eine Strömung innerhalb des Behälters erzeugt, was zu einem noch besseren Kontakt zwischen der Reinigungslösung und den zu reinigenden Oberflächen führt. Die durch das Verdampfen hervorgerufene Absenkung des pH-Wertes wird durch regelmäßige Zudosierung von Alkalisierungsmitteln, z.B. Hydrazin, kompensiert.

Damit während der gesamten Reinigungsdauer reduzierende Bedingungen stets vorherrschen, wird das zu dosierende gelöste Salz beispielsweise vor der Dosierung entgast und es wird ihm 0,1 % bis 5 % Hydrazin als Reduktionsmittel zugegeben. Auch während der Reinigung wird regelmäßig Hydrazin in dem Behälter dosiert, so daß dort eine Hydrazinkonzentration von 10 bis 500 Milligramm pro Gramm eingestellt wird.

Nachdem das Eisenoxid aufgelöst ist, wird der Behälter entleert. Zur Vermeidung von Lufteintritt beim Entleeren wird der Behälter beispielsweise durch ein inertes Gas, insbesondere durch Stickstoff oder Wasserdampf leergedrückt. Damit wird verhindert, daß durch eindringenden Luftsauerstoff erneut Eisenoxid gebildet wird.

Ein möglicher Kupferanteil an den Ablagerungen im Behälter stört das erfindungsgemäße Verfahren nicht, solange er kleiner als 10 % ist. Eine Entfernung des Kupfers ist dann nach der erfindungsgemäßen Entfernung des Eisenoxides möglich.

Falls der Kupferanteil an den Ablagerungen im Behälter größer als 10 % ist, ist es notwendig, das Kupfer vor der erfindungsgemäßen Auflösung des Eisenoxides zu entfernen. Dazu ist das in der europäischen Patentanmeldung 01 98 340 beschriebene Reinigungsverfahren geeignet.

Mit der Erfindung wird der Vorteil erzielt, daß Behälter, insbesondere Dampferzeuger eines Kernkraftwerkes bei Schonung der Metalloberflächen in kurzer Zeit und mit geringen Kosten zuverlässig von Eisenoxidablagerungen zu befreien sind. Gerade bei Kernkraftwerken ist ein besonderer Vorteil darin zu sehen, daß für eine vollständige Reinigung eines Dampferzeugers nur eine Stillstandszeit von ca. 12 Stunden benötigt wird. Außerdem werden mit dem Verfahren nach der Erfindung im Behälter im Dauerbetrieb eingetragene und abgelagerte in Form von Salzen anfallende Verunreinigungen wirksam entfernt. Mit dem schonenden erfindungsgemäßen Verfahren ist zudem eine Beschädigung der niedrig- und unlegierten Grundmetalle durch Verätzen ausgeschlossen. Schließlich verursachen die für das erfindungsgemäße Verfahren benötigten Chemikalien im Vergleich zu anderen Reinigungsverfahren erheblich geringere Kosten.

## Patentansprüche

1. Verfahren zum Reinigen eines Behälters, insbesondere eines Dampferzeugers in einem Kernkraftwerk, wobei im Behälter befindliches Eisenoxid durch eine komplexbildende Säure aufgelöst wird,
**dadurch gekennzeichnet**, daß in den Behälter eine Salzlösung, die hergestellt ist aus einer Säure, welche ein Komplexbildner ist, aus einem flüchtigen Alkalisierungsmittel und aus einem Reduktionsmittel, und die alkalisch reduzierend wirkt, eingebracht wird, daß die Salzlösung für eine vorgegebene Zeitspanne bei einer Temperatur zwischen 150°C und 250°C und unterhalb der Zersetzungstemperatur des anionischen Teiles der Salzlösung zum Zwecke der Bildung eines Eisenkomplexes im Behälter belassen wird, und daß dann der gelöste Eisenkomplex durch Entleeren des Behälters entfernt wird.

2. Verfahren nach Anspruch 1,
**dadurch gekennzeichnet**, daß die Säure Nitrilotriessigsäure ist.

3. Verfahren nach Anspruch 1,
**dadurch gekennzeichnet**, daß das flüchtige Alkalisierungsmittel Ammoniak, Hydrazin und/oder Morpholin ist.

4. Verfahren nach Anspruch 1,
**dadurch gekennzeichnet**, daß das Reduktionsmittel Hydrazin ist.

5. Verfahren nach einem der Ansprüche 1 bis 4,
**dadurch gekennzeichnet**, daß die Salzlösung vor dem Einbringen in den Behälter durch einen Zusatz von flüchtigem Alkalisierungsmittel auf einen pH-Wert größer als 9,6 eingestellt und erst danach in den Behälter eingebracht wird, und daß nach oder während des Einbringens ein für die Reinigung optimaler pH-Wert zwischen 9,0 und 9,5 durch teilweises Verdampfen des flüchtigen Alkalisierungsmittels im Behälter eingestellt wird.

6. Verfahren nach einem der Ansprüche 1 bis 4,
**dadurch gekennzeichnet**, daß vor dem Ablassen der Inhalt des Behälters teilweise verdampft wird, wodurch infolge der Siedebewegung eine homogene Durchmischung des Inhaltes erfolgt.

7. Verfahren nach einem der Ansprüche 1 bis 4,
**dadurch gekennzeichnet**, daß vor dem Einbringen in den Behälter die Salzlösung entgast und mit 0,1 % bis 5 % Hydrazin versetzt wird, und daß während der vorgegebenen Zeitspanne regelmäßig Hydrazin zudosiert und dadurch eine Hydrazinkonzentration zwischen 10 mg/kg und 500 mg/kg im Behälter eingestellt wird.

8. Verfahren nach einem der Ansprüche 1 bis 4,
**dadurch gekennzeichnet**, daß beim Entleeren des Behälters dieser durch ein inertes Gas, insbesondere durch Stickstoff oder Wasserdampf, mit Druck beaufschlagt wird.

9. Verfahren nach einem der Ansprüche 1 bis 4,
**dadurch gekennzeichnet**, daß bei Kupferablagerungen im Behälter bei einer Kupferkonzentration größer als 10 % aller Ablagerungen das Kupfer vor der Komplexierung des Eisenoxides entfernt wird.

## Claims

1. A method for cleaning a container, in particular a steam generator in a nuclear power plant, wherein iron oxide found in the container is dissolved by a complexing acid, characterised in that a salt solution, produced from an acid, which is a complexing agent, from a volatile alkalizing agent and a reducing agent, and which acts in an alkaline reducing manner, is introduced into the container, in that the salt solution is left in the container for a predetermined period of time at a temperature of between 150°C and 250°C and below the decomposition temperature of the anionic component of the salt solution, for the purpose of forming an iron complex, and in that then the dissolved iron complex is removed by emptying the container.

2. A method according to claim 1,
characterised in that the acid is nitrilotriacetic acid.

3. A method according to claim 1,
characterised in that the volatile alkalizing agent is ammonia, hydrazine and/or morpholine.

4. A method according to claim 1,
characterised in that the reducing agent is hydrazine.

5. A method according to one of claims 1 to 4, characterised in that before being introduced into the container the salt solution is set at a pH value which is greater than 9.6 and brought into the container afterwards and in that after or during the introduction an optimum pH value for cleaning of between 9.0 and 9.5 is set in the container by partial evaporation of the volatile alkalizing agent.

6. A method according to one of claims 1 to 4, characterised in that before purging, the contents of the container are partially evaporated, whereby as a result of the boiling motion a homogeneous mixture of the contents occurs.

7. A method according to one of claims 1 to 4, characterised in that before being introduced into the container the salt solution is degassed and mixed with 0.1% to 5% hydrazine, and in that during the predetermined period of time hydrazine is regularly dosed and in that a hydrazine concentration of between 10mg/kg and 500 mg/kg is set in the container.

8. A method according to one of claims 1 to 4, characterised in that when emptying the container this is acted upon by pressure by an inert gas, in particular by nitrogen or water vapour.

9. A method according to one of claims 1 to 4, characterised in that when there are copper deposits in the container with a copper concentration which is greater than 10% of all deposits, the copper is removed before complexing the iron oxide.

## Revendications

1. Procédé pour nettoyer un réservoir, notamment un générateur de vapeur dans une centrale nucléaire, selon lequel on dissout l'oxyde de fer situé dans le réservoir au moyen d'un acide complexant,
caractérisé par le fait qu'on introduit dans le réservoir une solution salée, qui est formée à partir d'un acide, qui est un agent complexant, d'un agent volatil d'alcalisation et d'un agent réducteur, et a un effet réducteur alcalin, qu'on laisse reposer la solution dans le réservoir pendant un intervalle de temps prédéterminé à une température comprise entre 150°C et 250°C et inférieure à la température de décomposition de la partie anionique de la solution salée, pour obtenir la formation d'un complexe du fer, et qu'on retire ensuite le complexe de fer dissous en vidant le réservoir.

2. Procédé suivant la revendication 1, caractérisé par le fait que l'acide est l'acide nitrolotriacétique.

3. Procédé suivant la revendication 1, caractérisé par le fait que l'agent volatil d'alcalisation est l'ammoniac, l'hydrazine et/ou la morpholine.

4. Procédé suivant la revendication 1, caractérisé par le fait que l'agent réducteur est l'hydrazine.

5. Procédé suivant l'une des revendications 1 à 4, caractérisé par le fait qu'on règle la valeur du pH de la solution salée à une valeur supérieure à 9,6, avant de l'introduire dans le réservoir, au moyen d'une addition de l'agent volatil d'alcalisation et qu'on l'introduit ensuite seulement dans le réservoir, et qu'après ou pendant cette introduction, on règle une valeur du pH, optimale pour le nettoyage, entre 9,0 et 9,5 au moyen d'une évaporation partielle de l'agent volatil d'alcalisation dans le réservoir.

6. Procédé suivant l'une des revendications 1 à 4, caractérisé par le fait qu'avant de retirer le contenu du réservoir, on l'évapore partiellement, ce qui fait apparaître un mélange homogène intime du contenu en raison du déplacement lié à l'ébullition.

7. Procédé suivant l'une des revendications 1 à 4, caractérisé par le fait qu'avant d'introduire la solution salée dans le réservoir, on la dégaze et on mélange à cette solution 0,1 % à 5 % d'hydrazine et que, pendant l'intervalle de temps prédéterminé, on ajoute l'hydrazine d'une manière régulière et dosée et qu'on règle de ce fait une concentration d'hydrazine comprise entre 10 mg/kg et 500 mg/kg dans le réservoir.

8. Procédé suivant l'une des revendications 1 à 4, caractérisé par le fait que lors du vidage du réservoir, on met ce dernier sous pression en utilisant un gaz inerte, notamment de l'azote ou de la vapeur d'eau.

9. Procédé suivant l'une des revendications 1 à 4, caractérisé par le fait que, dans le cas de dépôts de cuivre dans le réservoir avec une concentration de cuivre supérieure à 10 % de tous les dépôts, on élimine le cuivre avant la complexation de l'oxyde de fer.
